# EUROPÄISCHE PATENTSCHRIFT

(11) **EP 0 021 432 B1**
(45) Veröffentlichungstag und Bekanntmachung des Hinweises auf die Patenterteilung: **19.10.1983**
(21) Anmeldenummer: 80103620.3
(22) Anmeldetag: 26.06.1980
(51) Int. Cl.: D06P 5/15, D06P 5/12

(54) **Zweiphasendruckverfahren zur Herstellung von Konversions- und Ätzreserveartikeln**
Two-phase printing process for the manufacture of conversion style and discharge resist articles
Procédé d'impression en deux phases pour la préparation d'articles de conversion et de rongeant-réserve

(30) Priorität: 02.07.1979 DE 2926651; 08.11.1979 DE 2945095
(43) Veröffentlichungstag der Anmeldung: 07.01.1981
(73) Patentinhaber: HOECHST AKTIENGESELLSCHAFT, 65926 Frankfurt am Main (DE)
(72) Erfinder: Feess, Erich, Dr., D-6238 Hofheim am Taunus (DE); Reinhardt, Friedrich, Dr., D-6232 Bad Soden am Taunus (DE)

## Beschreibung

Gegenstand der Erfindung sind Zweiphasendruckverfahren zur Herstellung von Konversionsartikeln mit Reaktiv- und Küpenfarbstoffen und von Ätzreserveartikeln mit Reaktiv- und gegebenenfalls Küpenfarbstoffen auf cellulosehaltigen Fasermaterialien, wobei man im schwach sauren Medium den Reaktivfarbstoff bzw. eine Mischung aus Reaktiv- und Küpenfarbstoff aufdruckt oder -klotzt, mit einer neutralen, ein stabiles Reduktionsmittel auf Basis einer Sulfinsäure und gegebenenfalls einen Küpenfarbstoff enthaltenden Paste überdruckt, nach einer Zwischentrocknung den Druck mit einer wäßrigen, stark alkalischen Flotte in Kontakt bringt und dämpft.

In der Textildruckpraxis ist - im Gegensatz zu der im Papierdruck vorherrschenden Autotypie-Rastertechnik - die Herstellung hochfarbiger Artikel außerordentlich kostenintensiv, weil für jede einzelne Farbnuance, abgesehen von Überdruckstellen, eine separate Walze oder Schablone erforderlich ist. Es ist deshalb von großem Vorteil, wenn die Zahl der in einem Druckmuster enthaltenden Farbtöne auf anderem Wege vergrößert werden kann, beispielsweise durch Konversionsdruck.

Hierzu werden die zu colorierenden Fasermaterialien mit schwach sauer eingestellten Mischungen aus Reaktiv- und Küpenfarbstoffen bedruckt und diese Drucke nach einer Zwischentrocknung oder vorteilhaft im gleichen Arbeitsgang naß in naß mit Druckfarben überdruckt, welche im neutralen Medium auch unter üblichen Trocknungsbedingungen stabile Reduktionsmittel, z. B. Natrium-Formaldehydsulfoxylat, in Mengen von 100 bis 200 g pro kg Druckpaste enthalten. Nach der Trocknung wird die bedruckte Ware durch ein stark alkalisches Klotzbad mit etwa 100 bis 200 g 32,5⁰/oiger Natronlauge pro Liter Flotte oder äquivalenter Mengen an Natrium- oder Kaliumcarbonat oder Wasserglas geführt und anschließend etwa 5 bis 30 Sekunden, vorzugsweise 10 bis 20 Sekunden, mit Sattdampf oder überhitztem Dampf behandelt.

Die Farbstoffe können auch in anderer Weise, z. B. durch Klotzen oder Pflatschen, aufgebracht werden. Ebenso kann das Alkali nach anderen Methoden, z. B. durch Pflatschen oder Aufsprühen, mit der Färbung in Kontakt gebracht werden.

Bei diesem Verfahren wird an den Stellen, die mit der Farbstoffmischung bedruckt und nicht mit dem Reduktionsmittel überdruckt wurden, nur der Reaktivfarbstoff fixiert, während dort, wo das Reduktionsmittel auftraf, der Reaktivfarbstoff geätzt und der Küpenfarbstoff entwickelt wird.

Diese an sich bekannten Vorgänge erhalten dadurch eine besondere Bedeutung, daß einerseits zunächst ein trocknungsstabiles Reduktionsmittel eingesetzt werden muß, das andererseits wiederum so rasch reagieren soll, daß die Küpenfarbstoffe in der kurzen Dämpfzeit, die wegen der Reaktivfarbstoffe nicht ohne Schaden überschritten werden darf - die hohe Alkalimenge im Klotzbad würde bei längerer Dämpfzeit eine Spaltung der Bindung der Farbstoffe an die Faser bewirken -, fixiert werden.

Als Reduktionsmittel kommen in erster Linie Alkali- oder Erdalkalisalze von Sulfinsäuren, die aus einer Reaktion mit Aldehyden oder Aminen hervorgingen und dadurch stabilisiert wurden, in Betracht, insbesondere Natrium-Formaldehydsulfoxylat. Besonders vorteilhaft ist auch die Formamidinsulfinsäure (Thioharnstoffdioxid).

In diesem Zusammenhang ist bemerkenswert, daß der Zerfall stabiler Reduktionsmittel, wie z. B. des Natrium-Formaldehydsulfoxylats, durch hohe Alkalimengen forciert werden kann. Eine weitere Steigerung der Zerfallsgeschwindigkeit wird mit Hilfe von Katalysatoren erzielt, wie sie in der DE-PS 1220825 und in Melliand Textilberichte, 1967, 1341-1345, als Zusatz zu Druckpasten mit Küpenfarbstoffen beschrieben sind. Es handelt sich dabei um Cyano- bzw. Diacetyldioxim-Komplexe der Schwermetalle Fe, Cu, Cr, Mn, Co oder Ni, wobei sich der Co-Komplex des Diacetyldioxims am besten bewährt hat. Bevorzugt werden den alkalischen Klotzbädern pro Liter Flotte 0,1 bis 10 g dieser Metallkomplexe zugesetzt.

Wenn Formamidinsulfinsäure als Reduktionsmittel dient, kann auf den Zusatz dieser Metallkomplexe verzichtet werden.

Als Verdickung verwendet man vorteilhafterweise Mischungen aus Alginaten und Stärkederivaten, gegebenenfalls sind auch Johannisbrotkernmehläther oder Celluloseäther einsetzbar.

Wegen der schwach sauren Reaktion von Formamidinsulfinsäure (pH ca. 3) ist es zweckmäßig, beim Ansatz der Druckfarben statt der üblicherweise im Verbund mit Stärkeäthern verwendeten Alginate Johannisbrotkernmehlderivate heranzuziehen oder durch Zugabe von Alkali eine Verschiebung des pH-Wertes in Richtung zum Neutralpunkt zu bewirken.

Erfindungsgemäß kann nun die beschriebene Technik auf den Ätzartikel übertragen werden, indem der ursprüngliche Farbstoffauftrag in zwei Schritte zerlegt wird, d. h., das cellulosische Fasergebilde wird mit einer den oder die Reaktivfarbstoffe enthaltenden Druckpaste bedruckt oder Flotte geklotzt (bzw. gepflatscht), anschließend getrocknet und dann, wie beim Konversionsartikel beschrieben, mit einer Druckpaste bedruckt, der ein stabiles Reduktionsmittel und gegebenenfalls noch einen oder mehrere Küpenfarbstoff(e) einverleibt wurden. Der Prozeß verläuft dann weiter wie oben dargestellt. Fond- und gegebenenfalls Buntätzfarben werden nach der Alkalipassage während der kurzen Dämpfoperation fixiert.

Da es sich bei der geschilderten Arbeitsweise um eine Ätzreserve handelt, fällt die Fertigstellung der Reaktivfärbung weg, was zur Verbilligung des Verfahrens beiträgt.

Während den bisher gebräuchlichen Ätzdruckpasten wie beim klassischen Sulfoxylat-Verfahren in ausreichender Menge hygroskopische Substanzen, wie z. B. Glyzerin, zugegeben werden mußten, kann bei dem erfindungsgemäßen Verfahren wegen der genügenden Feuchtigkeitsaufnahme im Zuge der alkalischen Klotzpassage vor dem Dämpfen auf solche Produkte verzichtet werden. Beachtenswert ist bei dem erfindungsgemäßen Verfahren auch die Tatsache, daß die Ätzdrucke nach dem Dämpfen nicht abgelegt und gegebenenfalls abgekühlt zu werden brauchen, was bei dem traditionellen einstufigen Ätzdruckverfahren aus Sicherheitsgründen nicht zu umgehen ist, sondern vollkontinuierlich weiterbehandelt werden können.

Nicht zuletzt ist auch die Haltbarkeit der Druckfarben und der Drucke vor dem Dämpfen bei einer Reihe von Küpenfarbstoffen deutlich besser als bei den alten Ätzdruckverfahren mit alkali- und reduktionsmittelhaltigen Druckfarben.

Die neue Methode der Herstellung des Ätzartikels wird somit durch drei Faktoren geprägt:
1. Die Ätzreservetechnik,
2. die Aktivierung eines trocknungsstabilen Reduktionsmittels und
3. diedadurchermöglichteAnwendungderZweiphasentechnikmitKurzzeitdämpfung.

In der DE-OS 1 929 231 und in der DE-OS 2 003 363 sind bereits Verfahren beschrieben, die zum Ziel haben, Reaktiv- und Küpenfarbstoffe in Klotzflotten oder Druckfarben gemeinsam auf textile Substrate aus Cellulosefasern aufzubringen und durch unterschiedliche Handhabung der Verfahrensschritte die Einwirkung der Fixierhilfsmittet so zu gestalten, daß die beiden Vertreter verschiedener Farbstoffklassen im Rahmen von Zweiphasenverfahren unbeschadet aufziehen sowie bunte Musterungseffekte ergeben. Dabei kommt der auch mit Hilfe unterschiedlicher Einsatzmengen nicht einfach zu steuernden Wechselwirkung von Reduktions- und Oxidationsmittel, letzteres zum Schutz der Reaktivfarbstoffe, eine wesentliche Bedeutung zu. Die damit verbundenen Schwierigkeiten haben den beschriebenen Verfahren keinen Eingang in die praktische Verwirklichung eröffnet.

Im Gegensatz dazu wird nach dem erfindungsgemäßen Verfahren, bei dem auch Reaktiv- und Küpenfarbstoffe gegebenenfalls gemeinsam auf das Textilgut aufgebracht werden, keine Fixierung des Reaktivfarbstoffes an den Stellen angestrebt, wo der Küpenfarbstoff fixieren soll. Deshalb ist es auch nicht notwendig, durch einen größeren Zusatz von Oxidationsmittel den Reaktivfarbstoff zu schützen; der relativ geringe Zusatz dient lediglich als Vorsorge gegen das Überziehen von Druckwalzen infolge der Ätzwirkung durch das Reduktionsmittel. Das neue Verfahren steht daher auch nicht in Konkurrenz zu den Dessinierungsweisen gemäß den zuvor erwähnten DE-OS, sondern stellt eine deutliche Verbesserung der bislang üblichen Verfahrenstechnik zur Herstellung von Konversions- bzw. Ätzreserveartikeln dar.

Die bei dem erfindungsgemäßen Verfahren sowohl beim Konversions- als auch beim Ätzartikel einsetzbaren Reaktivfarbstoffe können aus verschiedenen organischen Grundkörpern, wie z. B. Azo-, Anthrachinon- oder Phthalocyanin-Verbindungen, aufgebaut sein und sollen mindestens eine β-Hydroxyäthylsulfonschwefelsäureestergruppe, Vinylsulfonylgruppe, Monochlortriazingruppe, Dichlortriazingruppe, 2,2,3,3-Tetrafluorcyclobutan-1-acryloylaminogruppe, Vinylsulfonylaminogruppe, β-Hydroxyäthylsulfonylaminoschwefelsäureestergruppe, β-Phenylsulfonylpropionylaminogruppe oder einen 2,3-Dichlorchinoxalin-, Monofluortriazin-, 2,4-Dichlorchinazolin-, 1,4-Dichlorphthalazin-, Alkylsulfonylpyrimidin-, Tri- oder Tetrachlorpyrimidin-, 2,4-Difluor-5-chlorpyrimidin- oder einen 1-Aryl-4,5-dichlor-pyridazon-Rest aufweisen. Bevorzugt sind Farbstoffe, die eine Vinylsulfongruppe oder eine entsprechende Vorstufe enthalten.

Unter den geeigneten Küpenfarbstoffen finden sich sowohl Vertreter mit anthrachinoider, indigoider und naphthochinoider Struktur als auch Naphthalintetracarbonsäurederivate.

Für das erfindungsgemäße Verfahren eignen sich alle Substrate cellulosischer Herkunft, also sowohl native Produkte wie Baumwolle oder Leinen als auch Regeneratcellulose wie Zellwolle oder Viskose und deren hochnaßfeste Varianten.

In den folgenden Beispielen beziehen sich die Prozentangaben auf das Gewicht. Die angegebenen Colour-Index-Nummern wurden dessen 2. Auflage (1956) sowie dem Ergänzungsband (1963) entnommen.

### Beispiel 1

Ein Baumwollgewebe wird in einem bestimmten Dessin mit einer Druckfarbe folgender Zusammensetzung bedruckt:

Das bedruckte Gewebe wird im gleichen Arbeitsgang naß in naß in einem anderen Dessin mit einer Druckfarbe überdruckt, die in der gleichen Verdickung 200 g/kg Natrium-Formaldehydsulfoxylat enthält. Die anschließend getrocknete Ware passiert in der Folge ein Tauchbad mit 100 g/I 32,5%iger Natronlauge und 100 g/I Natriumcarbonat und wird unmittelbar danach 20 Sekunden im Sattdampf gedämpft. Im Anschluß an den Dämpfprozeß wird der Druck gründlich mit kaltem Wasser gespült, bei 40-50°C mit 2 g/I Wasserstoffperoxid und 5 ml/I Essigsäure behandelt, erneut gespült und abschließend mit 0,5 g/I eines Natrium-Ölsäure-N-methyltaurids bei 90°C gewaschen, gespült und getrocknet.

Man erhält ein Druckmuster in rotem und goldgelbem Farbton mit guten Echtheiten.

### Beispiel 2

Ein Zellwollgewirk wird wie in Beispiel 1 mit einer Druckfarbe gleicher sonstiger Zusammensetzung bedruckt, die nachstehende Farbstoffe enthält:

Die bedruckte Ware wird wie in Beispiel 1 weiterbehandelt und fertiggestellt.

Man erhält ein Druckmuster in blauem und orangefarbenem Ton mit guten Echtheiten.

### Beispiel 3

Ein Gewebe aus hochnaßfesten Regenerat-Cellulosefasern wird wie in Beispiel 1 mit einer Druckfarbe bedruckt, die in der gleichen Zusammensetzung wie dort folgende Farbstoffe enthält:

Die bedruckte Ware wird wie in Beispiel 1 weiterbehandelt und fertiggestellt.

Man erhält einen violett und grün gemusterten Druck mit guten Echtheiten.

### Beispiel 4

Ein Baumwollgewebe wird auf einem Foulard mit einer Färbeflotte bei einem Abquetscheffekt von 100% geklotzt, die pro Liter

Das geklotzte und getrocknete Gewebe wird mit einer Druckfarbe folgender Zusammensetzung bedruckt:

Das bedruckte und getrocknete Gewebe wird bei einer Flottenaufnahme von 100% mit einer alkalischen Flotte geklotzt, die pro Liter

enthält und gleich anschließend 20 Sekunden im Sattdampf gedämpft. Dann wird die Ware gründlich mit kaltem Wasser gespült, bei 40-50°C mit 2 g/I Wasserstoffperxoid und 5 ml/I Essigsäure behandelt, erneut gespült und zuletzt mit 0,5 g/I eines Natrium-Ölsäure-N-methyltaurids bei 90°C gewaschen, gespült und getrocknet.

Es entsteht ein scharlachfarbener Druck auf brillantem blauen Fond mit guten Echtheiten.

### Beispiel 5

Ein Zellwollgewebe, das mit 4,5%iger Natronlauge spannungslos laugiert worden war, wird wie in Beispiel 4 mit einer Flotte, die pro Liter

im übrigen die gleichen Ingredienzen wie in Beispiel 4 enthält.

Die Weiterbehandlung erfolgt wie in Beispiel 4.

Man erhält einen tiefen blauen Druck auf brillantem roten Fond mit guten Echtheiten.

### Beispiel 6

Ein Baumwollgewirk wird mit einer Färbeflotte gepflatscht, die mit
60 g der handelsüblichen Einstellung des Farbstoffes C.I. 20 505

wie in Beispiel 4 angesetzt worden war.

Die getrocknete Ware wird mit einer Druckfarbe bedruckt, die pro kg
120 g der handelsüblichen Teigform des Farbstoffes C.I, 68 420 enthält,

und nach dem Trocknen mit einer alkalischen Flotte geklotzt (Flottenaufnahme 100%), der pro Liter

Nach dem Klotzen wird die Ware 15 Sekunden im Sattdampf gedämpft und dann wie in Beispiel 4 weiterbehandelt und fertiggestellt.

Es resultiert ein gelber Druck auf schwarzem Fond mit guten Echtheiten.

### Beispiel 7

Ein Baumwollgewebe wird wie in Beispiel 4 mit einer Färbeflotte geklotzt, die pro Liter
40 g der handelsüblichen Einstellung eines Farbstoffgemisches der Formel (CuPc=Kupferphthalocyanin, n=1 -3)

zugesetzt worden waren.

Das geklotzte und getrocknete Gewebe wird mit einer Druckfarbe bedruckt, die sich aus
80 g der handelsüblichen Teigeinstellung des Farbstoffes C.I. 73 365 und den gleichen Zusätzen wie in Beispiel 4 zusammensetzt.

Die Druckware wird nach dem Trocknen durch eine alkalische Flotte (Abquetscheffekt 90%) geführt, die pro Liter

und dann 20 Sekunden im Sattdampf gedämpft.

Die Weiterbehandlung erfolgt wie in Beispiel 4.

Man erhält einen blaustichigroten Druck auf türkisfarbenem Fond mit guten Echtheiten.

### Beispiel 8

a) Bekanntes Verfahren (Aufbringen einer alkalischen, Reaktivfarbstoff enthaltenden Flotte): Ein Gewebe aus hochnaßfesten Regeneratcellulosefasern wird, wie in Beispiel 4, mit einer Färbeflotte geklotzt, die pro Liter
   30 g der handelsüblichen Einstellung des Farbstoffes mit der Formel (in der Säureform) ferner
   100 g Harnstoff,
   10 g Natrium-meta-nitrobenzolsulfonat,
   3 g eines Netzmittels und
   12 g Natriumcarbonat enthält.
a1) Ein Teil der getrockneten Klotzung wird mit einer Druckfarbe bedruckt, die sich folgendermaßen zusammensetzt:
   120 g der handelsüblichen Teigform des Farbstoffes der Formel Das bedruckte Gewebe wird 8 Minuten im Sattdampf gedämpft und dann, wie in Beispiel 4 beschrieben, gespült, reoxidiert und gewaschen.
   Es resultiert ein farbtiefer grauer Druck auf brillantem roten Fond mit guten Echtheiten.
a2) Ein zweiter Teil des geklotzten und getrockneten Gewebes wird mit der gleichen Druckfarbe wie zuvor, die 3 Tage lang aufbewahrt wurde, bedruckt und, wie oben beschrieben, behandelt. Der graue Druck auf dem roten Fond weist weniger als die halbe Farbstärke des ersten Druckes auf.
b) Erfindungsgemäß: Ein gleiches Gewebe, wie oben beschrieben, wird mit einer analogen Färbeflotte geklotzt, die aber lediglich den Farbstoff und die in Beispiel 4 wiedergegebenen Ingredienzen enthält (also statt Harnstoff, Netzmittel und Natriumcarbonat hier Natrium-di-hydrogenphosphat und Alginat).
b1) Ein Teil des geklotzten und getrockneten Gewebes wird mit einer Druckfarbe mit demselben Farbstoff, wie oben beschrieben, aber lediglich mit dem Zusatz von Verdickung und Natrium-Formaldehydsulfoxylat, bedruckt und dann wie in Beispiel 4 dargestellt weiterbehandelt und fertiggestellt.
   Es entsteht wie zuvor ein farbtiefer grauer Druck auf brillantem roten Fond.
b2) Die Wiederholung des Druckvorganges mit derselben Druckfarbe, die 3 Tage gelagert wurde, ergibt den gleichen Druckausfall ohne erkennbaren Farbstärkeabfall.

### Beispiel 9

Ein Baumwollgewebe wird mit einer Druckfarbe folgender Zusammensetzung bedruckt:
18 g der handelsüblichen Pulvereinstellung des Reaktivfarbstoffs der Formel
30 g der handelsüblichen Pulvereinstellung des Reaktivfarbstoffs der C. I. Nr. 17 757 und
12 g der handelsüblichen Pulvereinstellung des Reaktivfarbstoffs der Formel sowie
120 g der handelsüblichen Teigeinstellung des Küpenfarbstoffs der Formel werden in

Das bedruckte Gewebe wird im gleichen Arbeitsgang naß in naß mit einer Druckfarbe überdruckt, die in 600 g einer 5%igen wäßrigen Lösung eines Johannisbrotkernmehlglykolats 160 g Formamidinsulfinsäure enthält. Die milde getrocknete Ware passiert anschließend ein Tauchbad mit 100 g/I 32,5%iger Natronlauge und unmittelbar darauf einen Dämpfer, in welchem sie 10 Sekunden im Sattdampf gedämpft wird. Der Druck wird dann gründlich mit kaltem Wasser gespült, bei 40-50°C mit 2 g/I Wasserstoffperoxid und 5 cm³/1 Essigsäure behandelt, erneut gespült und abschließend mit 0,5 g/I eines Natriumölsäure-N-methyltaurids bei 90° C gewaschen, gespült und getrocknet.

Es entsteht ein Druckmuster mit dunkelbraunen und gelbgrünen Farbtönen und guten Echtheiten.

### Beispiel 10

Ein Zellwollgewirk wird, wie in Beispiel 9, mit einer Druckfarbe gleicher sonstiger Zusammensetzung bedruckt, die nachstehende Farbstoffe enthält:

Die bedruckte Ware wird wie in Beispiel 9 weiterbehandelt und fertiggestellt.

Es resultiert ein Druckmuster mit roten und blauen Farbtönen und guten Echtheiten.

### Beispiel 11

Ein Baumwoll-Kretonne wird bei einem Abquetscheffekt von 100% auf einem Foulard mit einer Färbeflotte geklotzt, die pro Liter

Das geklotzte und getrocknete Gewebe wird mit einer Druckfarbe folgender Zusammensetzung bedruckt, die einen pH-Wert von 6-7 aufweist:

Die bedruckte und mild getrocknete Ware wird bei einer Flottenaufnahme von 100% mit einer Flotte geklotzt, die pro Liter 100 g 32,5%ige Natronlauge enthält, und unmittelbar danach 10 Sekunden im Sattdampf eingedämpft.

Die Ware wird mit kaltem Wasser gespült, bei 40-50°C mit 2 g/I Wasserstoffperoxid und 5 cm³/1 Essigsäure behandelt, erneut gespült und abschließend mit 0,5 g/I eines Natrium-Ölsäure-N-methyltaurids bei 90° C gewaschen, gespült und getrocknet.

Es entsteht ein goldgelber Druck auf schwarzem Fond mit guten Echtheiten.

### Beispiel 12

Ein Gewebe aus hochnaßfesten Celluloseregeneratfasern wird, wie in Beispiel 11, mit einer Flotte geklotzt, die pro Liter
40 g der handelsüblichen Pulvereinstellung des Reaktivfarbstoffes der Formel neben den dort beschriebenen anderen Zutaten enthält, und nach der anschließenden Trocknung mit einer Druckfarbe nachstehender Zusammensetzung bedruckt:

Die Weiterbehandlung des Gewebes erfolgt wie in Beispiel 11.

Man erhält einen rosafarbenen Druck auf goldgelbem Fond mit guten Echtheiten.

### Beispiel 13

Ein Zellwollgewebe wird, entsprechend Beispiel 11, mit einer Flotte gepflatscht, die pro Liter
30 g der handelsüblichen Pulvereinstellung des Reaktivfarbstoffes der Formel neben den in Beispiel 11 beschriebenen sonstigen Ingredienzen enthält.

Das getrocknete Gewebe wird mit einer Druckfarbe bedruckt, die wie in Beispiel 11 aufgebaut ist, aber statt des dort genannten Farbstoffes
150g der handelsüblichen Teigform des Küpenfarbstoffes der C.I.-Nr. 68 420 enthält.

Das bedruckte und mild getrocknete Zellwollgewebe wird bei einer Flottenaufnahme von 90% mit einer Flotte geklotzt, die pro Liter 100 g 32,5%ige Natronlauge und 150 g Natriumcarbonat enthält, und anschließend 10 Sekunden im Sattdampf gedämpft.

Die Weiterbehandlung erfolgt wie in Beispiel 11.

Es resultiert ein gelber Druck auf brillantem roten Fond mit guten Echtheiten.

## Patentansprüche

1. Zweiphasendruckverfahren zur Herstellung von Konversionsartikeln mit Reaktiv- und Küpenfarbstoffen und von Ätzreserveartikeln mit Reaktiv- und gegebenenfalls Küpenfarbstoffen auf cellulosehaltigen Fasermaterialien, dadurch gekennzeichnet, daß man im schwach sauren Medium den Reaktivfarbstoff bzw. eine Mischung aus Reaktiv- und Küpenfarbstoff aufdruckt oder -klotzt, mit einer neutralen, ein stabiles Reduktionsmittel auf Basis einer Sulfinsäure und gegebenenfalls einen Küpenfarbstoff enthaltenden Paste überdruckt, nach einer Zwischentrocknung den Druck mit einer wäßrigen, stark alkalischen Flotte in Kontakt bringt und dämpft.

2. Verfahren nach Anspruch 1, dadurch gekennzeichnet, daß das Reduktionsmittel Natrium-Formaldehydsulfoxylat ist.

3. Verfahren nach Anspruch 1 und 2, dadurch gekennzeichnet, daß die alkalische Flotte einen Cyano- bzw. Diacetyldioxim-Komplex des Eisens, Kupfers, Chroms, Mangans, Kobalts oder Nickels enthält.

4. Verfahren nach Anspruch 1, dadurch gekennzeichnet, daß das Reduktionsmittel Formamidinsulfinsäure ist.

5. Verfahren nach Anspruch 1 bis 4, dadurch gekennzeichnet, daß man 5-30 Sekunden mit Sattdampf dämpft.

## Claims

1. A two-phase printing process for the preparation of conversion articles with reactive and vat dyestuffs or of discharge resist prints with reactive and optionally vat dyestuffs on cellulosic fiber materials, which comprises printing or padding the material with a weakly acidic printing paste or padding liquor containing the reactive dyestuff or a mixture of reactive and vat dyestuffs, overprinting the material with a neutral printing paste containing a stable reducing agent based on a sulfinic acid and optionally a vat dyestuff, contacting the material, after intermediate drying, with an aqueous strongly alkaline liquor, and steaming the article.

2. A process as claimed in claim 1, wherein the reducing agent is sodium formaldehyde-sulfoxylate.

3. A process as claimed in claims 1 and 2, wherein the strongly alkaline liquor contains a cyano complex or a diacetyldioxime complex of iron, copper, chromium, manganese, cobalt or nickel.

4. A process as claimed in claim 1, wherein the reducing agent is formamidine sulfinic acid.

5. A process as claimed in claims 1 to 4, wherein steaming is performed for 5 to 30 seconds with saturated steam.

## Revendications

1. Procédé d'impression en deux phases, pour préparer des articles de conversion avec des colorants réactifs et des colorants de cuve, et d'articles de réserve rongeables avec des colorants réactifs et éventuellement des colorants de cuve, sur des matières en fibres contenant de la cellulose, caractérisé en ce qu'on applique en milieu légèrement acide, par impression ou foulardage, le colorant réactif ou un mélange d'un colorant réactif et d'un colorant de cuve, qu'on effectue une surimpression avec une pâte neutre, contenant un réducteur stable à base d'un acide sulfinique et éventuellement un colorant de cuve, l'impression étant, après un séchage intermédiaire, mise en contact avec un bain aqueux fortement alcalin, et vaporisée.

2. Procédé selon la revendication 1, caractérisé en ce que le réducteur est le formaldéhydesulfoxy- late de sodium.

3. Procédé selon l'une quelconque des revendications 1 ou 2, caractérisé en ce que le bain alcalin contient un complexe cyano- ou diacétyldioxime du fer, du cuivre, du chrome, du manganèse, du cobalt ou du nickel.

4. Procédé selon la revendication 1, caractérisé en ce que le réducteur est l'acide formamidinesulfinique.

5. Procédé selon l'une quelconque des revendications 1 à 4, caractérisé en ce qu'on vaporise pendant 5-30 secondes avec de la vapeur saturée.
